# EUROPÄISCHE PATENTSCHRIFT

(11) **EP 3 901 298 B1**
(45) Veröffentlichungstag und Bekanntmachung des Hinweises auf die Patenterteilung: **18.06.2025**
(21) Anmeldenummer: 21000097.2
(22) Anmeldetag: 01.04.2021
(51) Int. Cl.: C22C 30/02, C22C 30/06

(54) **MANGAN- UND ALUMINIUMHALTIGE KUPFER-ZINK-LEGIERUNG**
MANGANESE AND ALUMINIUM-CONTAINING COPPER-ZINC ALLOY
ALLIAGE CUIVRE-ZINC CONTENANT DU MANGANÈSE ET DE L'ALUMINIUM

(30) Priorität: 25.04.2020 DE 102020002524
(43) Veröffentlichungstag der Anmeldung: 27.10.2021
(73) Patentinhaber: Wieland-Werke AG, 89079 Ulm (DE)
(72) Erfinder: Altenberger, Igor, 89233 Neu-Ulm (DE)

(56) Entgegenhaltungen:
- EP-A1- 0 911 419
- EP-A1- 3 212 815
- CN-A- 109 338 202
- JP-A- H03 264 630

## Beschreibung

Die Erfindung betrifft eine mangan- und aluminiumhaltige Kupfer-Zink-Legierung.

Cu-Zn-Al und Cu-Al-Mn-Legierungen sind aus dem Stand der Technik bekannt, z.B. als Form-Gedächtnis-Legierungen (Shape-Memory-Legierungen) oder Heusler-Legierungen. Hierbei weisen Cu-Al-Mn-Legierungen in der Regel höhere Festigkeiten als Cu-Zn-Al-Legierungen auf. Cu-Al-Mn-Legierungen mit hohen Mangangehalten, aber geringen Al-Gehalten sind gut warmumformbar, ihre Zug- und Druckfestigkeit ist jedoch auf 800 bis 1000 MPa beschränkt. CuMn31Al6 weist beispielsweise eine Zug- und Druckfestigkeit von 800 MPa auf. Hohe Al-Gehalte in Cu-Al-Mn-Legierungen führen zwar zu hohen Druckfestigkeiten von über 1500 MPa, aber auch zu einer Verschlechterung der Warmumformbarkeit, so dass diese Legierungen nur unter großem Aufwand warmumformbar sind.

Quaternäre Cu-Zn-Mn-Al-Legierungen sind weniger bekannt. Bei Mn-und Al-Anteilen von jeweils unter 10 Gew.-% sind quaternäre Cu-Zn-Mn-Al-Legierungen in der Festigkeit, Härte und Verschleißbeständigkeit beschränkt. CuZn23Mn6Al6 weist im Gusszustand eine Härte von 262 HV0.1 auf. CuZn23Mn10Al8 erreicht im warmgewalzten und ausgelagerten Zustand eine Zug- und Druckfestigkeit von ca. 660 MPa und eine Härte von 466 HV0.1.

Aus der Druckschrift US 4,166,739 ist eine Legierung mit 70 bis 82 Gew.-% Kupfer, 6 bis 10 Gew.-% Aluminium, 0,1 bis 24 Gew.-% Zink und 0,1 bis 12 Gew.-% Mangan bekannt. Es handelt sich um eine Form-Gedächtnis-Legierung. Die Legierung ist sehr duktil.

Die Druckschrift JP H03 264630 A offenbart eine Cu-Al-Mn-Zn-Legierung mit der Zusammensetzung Zn: 5,7 Gew.-%, Mn: 26,5 Gew.-%, Al: 10,7 Gew.-%, Rest Cu und unvermeidbare Verunreinigungen. Um die Warmumformbarkeit der Legierung nicht zu verschlechtern, sollte der Zink-Anteil maximal 20 Gew.-% betragen.

Der Erfindung liegt die Aufgabe zugrunde, eine kostengünstige, leichte und sehr verschleißbeständige Legierung mit hoher Härte bereitzustellen. Ferner soll die Legierung warmumformbar sein.

Die Erfindung wird durch die Merkmale des Anspruchs 1 wiedergegeben. Die weiteren rückbezogenen Ansprüche betreffen vorteilhafte Aus- und Weiterbildungen der Erfindung.

Die Erfindung schließt eine Kupfer-Zink-Legierung mit folgender Zusammensetzung in Gew.-% ein:

| | |
|---|---|
| Zn: | 25,0 bis 32,0 % |
| Mn: | 20,0 bis 27,0 % |
| Al: | 11,0 bis 14,0 % |
| optional Fe: | 0,05 bis 5,0 % |
| optional Cr: | 0,02 bis 2,0 % |
| optional Ni: | 0,02 bis 2,0 % |
| optional Ti: | 0,01 bis 0,5 % |
| optional B: | 0,002 bis 0,15 % |
| optional C: | 0,001 bis 0,1 % |
| optional Ca: | 0,01 bis 0,1 % |

Rest Cu sowie unvermeidbare Verunreinigungen.

Um eine Kupferlegierung mit einer Härte von 780 HV0.1 bei gleichzeitig geringer Dichte zu erhalten, muss der Zink-Anteil mindestens 25 Gew.-%, der Mangan-

Anteil mindestens 20 Gew.-% und der Aluminium-Anteil mindestens 11 Gew.-% betragen. Die Dichte der Kupferlegierung liegt bei maximal 6500 kg/m³, typischerweise bei 6250 kg/m³. Damit die Legierung noch mittels Strangpressen warmumgeformt werden kann, darf der Zink-Anteil nicht größer als 32 Gew.-%, der Mangan-Anteil nicht größer als 27 Gew.-% und der Aluminium-Anteil nicht größer als 14 Gew.-% sein. Das Warmumformen findet bei einer Temperatur zwischen 700 und 800 °C statt. In diesem Temperaturbereich weist die Legierung eine einphasige, kubisch-raumzentrierte Kristallstruktur auf. Diese Kristallstruktur erlaubt in dem genannten Temperaturbereich ein prozesssicheres Warmumformen bei moderater Umformgeschwindigkeit.

Die Legierung weist viele besondere Eigenschaften auf. Sie erreicht eine Vickers-Härte von bis zu 790 HV0.1. Dies entspricht über 63 HRC (Härte Rockwell). Diese große Härte des Materials hat eine hohe Verschleißbeständigkeit zur Folge. Die Legierung zeichnet sich ferner durch eine sehr hohe Druckfestigkeit von ungefähr 1600 MPa aus. Dies ist ungefähr doppelt so viel wie die Druckfestigkeit von Gusseisen. Die 0,2 %-Stauchgrenze liegt bei 1500 MPa, die Zugfestigkeit bei ungefähr 250 MPa. Die Legierung besitzt ein E-Modul von ungefähr 185 GPa, was dem Niveau von Cr-Ni-Edelstahl entspricht. Werkstoffe aus dieser Legierung sind ferromagnetisch, so dass sich magnetische Halterungen an Bauteilen aus solchen Werkstoffen befestigen lassen.

Die optionalen Legierungselemente Fe, Cr, Ni, Ti, B, C und Ca bewirken eine Kornfeinung der Legierung.

In bevorzugter Ausgestaltung der Erfindung kann der Zn-Anteil mindestens 28,0 Gew.-% betragen. Eine Erhöhung des Zink-Anteils auf Kosten des Kupfer-Anteils macht die Legierung günstiger. Zink reduziert, ebenso wie Mangan, die Dichte der Legierung, wenn auch in geringerem Maße als Aluminium. Zink verbessert auch die Warmumformbarkeit.

Vorteilhafterweise kann der Mn-Anteil mindestens 23,0 Gew.-% betragen. Mangan stabilisiert die kubisch-raumzentrierte Kristallstruktur. Hierdurch wird die Warmumformbarkeit verbessert. Mangan vermindert zudem den Preis der Legierung und deren Dichte.

Ferner kann in einer bevorzugten Ausgestaltung der Erfindung der Al-Anteil mindestens 12,0 Gew.-% betragen. Ein hoher Al-Anteil führt zu einer Reduzierung der Dichte der Legierung. Al hat zudem eine besonders stark festigkeitssteigernde Wirkung, welche erheblich höher ist als der Effekt durch Mangan. CuZnMnAl-Legierungen haben deshalb erheblich höhere Festigkeiten als beispielsweise CuZnMn-Legierungen.

Vorteilhafterweise kann der Al-Anteil der Legierung so gewählt werden, dass er nicht größer als ein Viertel der Summe der Anteile von Zn und Mn ist. Die so ausgewählten Legierungen zeichnen sich durch eine besonders vorteilhafte Kombination von Festigkeit, Härte, Dichte und Warmumformbarkeit aus.

Bei einer besonders vorteilhaften Ausführungsform der Erfindung können der Zn-Anteil 30,0 bis 31,5 Gew.-%, der Mn-Anteil 25,0 bis 26,5 Gew.-% und der Al-Anteil 12,0 bis 13,5 Gew.-% betragen. Bei dieser Zusammensetzung der Legierung ergeben sich besonders günstige Eigenschaften im Hinblick auf Verschleißbeständigkeit, Dichte, Kosten und Warmumformbarkeit.

In vorteilhafter Ausgestaltung der Erfindung kann die Kupfer-Zink-Legierung im Gusszustand bei Raumtemperatur ein Gefüge aufweisen, das aus einer Cu-Zn-reichen γ-Phase, einer kubischen Mischkristallphase in der Struktur des β-Mangans, einer Al-Cu-reichen δ-Phase und einer Al₈Mn₅-Phase besteht. Ein solches Gefüge wandelt sich bei Temperaturen zwischen 700 und 800 °C in ein einphasiges Gefüge um, das nur aus einer kubisch-raumzentrierten β-Mischkristallphase besteht. Dieses einphasige Gefüge ist bei niedrigen bis moderaten Umformgeschwindigkeiten hinreichend gut warmumformbar, insbesondere strangpressbar. Bevorzugt kann die Cu-Zn-reiche γ-Phase einen Volumen-Anteil von ungefähr 40 % aufweisen.

Die Kupfer-Zink-Legierung kann vorteilhafterweise zur Herstellung von Halbzeug verwendet werden, wobei das Halbzeug warmumgeformt ist, also einem Warmumformschritt unterzogen wurde. Die Warmumformung kann insbesondere ein Strangpressen sein.

Alternativ kann die Kupfer-Zink-Legierung auch zur Beschichtung eines Bauteils verwendet werden. Die Beschichtung kann beispielsweise durch thermisches Spritzen aufgebracht werden. Da sich die Legierung insbesondere durch eine hohe Verschleißbeständigkeit auszeichnet, kommen als Bauteile insbesondere Werkzeuge und Gleitelemente in Betracht.

Die Erfindung wird anhand eines Ausführungsbeispiels näher erläutert.

Es wurde ein Werkstoff aus einer Legierung mit der Zusammensetzung CuZn31Mn26Al13 wie folgt hergestellt: Die Legierung wurde in einem Tammann-Ofen unter Verwendung der binären Kupfer-Vorlegierungen CuZn, CuMn und CuAl erschmolzen. Die Schmelze wurde mit Graphit abgedeckt. Die Legierung wurde in Form eines Bolzens abgegossen.

In gleicher Weise wurden Vergleichswerkstoffe im Gusszustand mit einer Zusammensetzung gemäß Tabelle 1 hergestellt. Tabelle 1 dokumentiert die an den Werkstoffen gemessenen Härtewerte.

**Tabelle 1: Werkstoffvarianten und Härtewerte**

| **Werkstoff** | **Härte HV0.1** |
|---|---|
| CuZn31Mn26Al13 | 790 |
| CuZn23 Mn6Al6 (Vergleichswerkstoff) | 262 |
| CuZn23Mn10Al8 (Vergleichswerkstoff) | 466 |
| CuZn31 Mn10Al8 (Vergleichswerkstoff) | 576 |
| CuZn31Mn26Al8 (Vergleichswerkstoff) | 665 |

Tabelle 1 dokumentiert die außergewöhnlich große Härte des Werkstoffs CuZn31Mn26Al13. Gegenüber dem Werkstoff CuZn31Mn26Al8 weist er eine um 19 % größere Härte auf. Gleichzeitig ist er noch warmumformbar: Der gegossene Bolzen kann in einem Ofen mit Gaskonvektion aufgeheizt und anschließend mit moderater Pressgeschwindigkeit durch eine konische Matrize extrudiert werden. Das Verhältnis zwischen der Querschnittsfläche des Bolzens und Querschnittsfläche des extrudierten Produkts liegt im Bereich von 5 bis 10.

Die große Härte des Werkstoffs CuZn31Mn26Al13 führt zu herausragenden Verschleißeigenschaften. Dies wurde in einem tribologischen Dauerlauftest, der unter Verwendung eines Scheibe-Platte-Tribometers durchgeführt wurde, bestätigt. Bei der aus CuZn31Mn26Al13 hergestellten Probe wurde nahezu keine verschleißbedingte Gewichtsabnahme am Probenkörper festgestellt während an Vergleichsproben aus typischen Werkstoffen für Gleitelemente signifikante Gewichtsabnahmen festgestellt wurden.

## Patentansprüche

1. Kupfer-Zink-Legierung mit folgender Zusammensetzung in Gew.-%:
| | |
|---|---|
| Zn: | 25,0 bis 32,0 % |
| Mn: | 20,0 bis 27,0 % |
| Al: | 11,0 bis 14,0 % |
| optional Fe: | 0,05 bis 5,0 % |
| optional Cr: | 0,02 bis 2,0 % |
| optional Ni: | 0,02 bis 2,0 % |
| optional Ti: | 0,01 bis 0,5 % |
| optional B: | 0,002 bis 0,15 % |
| optional C: | 0,001 bis 0,1 % |
| optional Ca: | 0,01 bis 0,1 % |
Rest Cu sowie unvermeidbare Verunreinigungen.

2. Kupfer-Zink-Legierung nach Anspruch 1, wobei der Zn-Anteil mindestens 28,0 Gew.-% beträgt.

3. Kupfer-Zink-Legierung nach Anspruch 1 oder 2, wobei der Mn-Anteil mindestens 23,0 Gew.-% beträgt.

4. Kupfer-Zink-Legierung nach einem der vorstehenden Ansprüche, wobei der Al-Anteil mindestens 12,0 Gew.-% beträgt.

5. Kupfer-Zink-Legierung nach einem der vorstehenden Ansprüche, **dadurch gekennzeichnet, dass** der Al-Anteil nicht größer als ein Viertel der Summe der Anteile von Zn und Mn ist.

6. Kupfer-Zink-Legierung nach einem der vorstehenden Ansprüche, **dadurch gekennzeichnet, dass** der Zn-Anteil 30,0 bis 31,5 Gew.-%, der Mn-Anteil 25,0 bis 26,5 Gew.-% und der Al-Anteil 12,0 bis 13,5 Gew.-% beträgt.

7. Kupfer-Zink-Legierung nach einem der vorstehenden Ansprüche, **dadurch gekennzeichnet, dass** die Legierung im Gusszustand bei Raumtemperatur ein Gefüge aufweist, das aus einer Cu-Zn-reichen γ-Phase, einer kubischen Mischkristallphase in der Struktur des β-Mangan, einer Al-Cu-reichen δ-Phase und einer Al₈Mn₅-Phase besteht.

8. Halbzeug aus einer Kupfer-Zink-Legierung nach einem der vorstehenden Ansprüche, **dadurch gekennzeichnet, dass** das Halbzeug warmumgeformt, insbesondere stranggepresst, ist.

9. Bauteil mit einer Beschichtung aus einer Kupfer-Zink-Legierung nach einem der Ansprüche 1 bis 7.

## Claims

1. Copper/zinc alloy having the following composition in % by weight:
Zn: from 25.0 to 32.0%
Mn: from 20.0 to 27.0%
Al: from 11.0 to 14.0%
optionally Fe: from 0.05 to 5.0%
optionally Cr: from 0.02 to 2.0%
optionally Ni: from 0.02 to 2.0%
optionally Ti: from 0.01 to 0.5%
optionally B: from 0.002 to 0.15%
optionally C: from 0.001 to 0.1%
optionally Ca: from 0.01 to 0.1%,
balance Cu and inevitable impurities.

2. Copper/zinc alloy according to claim 1, wherein the Zn proportion is at least 28.0% by weight.

3. Copper/zinc alloy according to claim 1 or 2, wherein the Mn proportion is at least 23.0% by weight.

4. Copper/zinc alloy according to any one of the preceding claims, wherein the Al proportion is at least 12.0% by weight.

5. Copper/zinc alloy according to any one of the preceding claims, **characterised in that** the Al proportion is not greater than a quarter of the sum of the proportions of Zn and Mn.

6. Copper/zinc alloy according to any one of the preceding claims, **characterised in that** the Zn proportion is from 30.0 to 31.5%, the Mn proportion is from 25.0 to 26.5% by weight and the Al proportion is from 12.0 to 13.5% by weight.

7. Copper/zinc alloy according to any one of the preceding claims, **characterised in that** the alloy in the cast state at ambient temperature has a structure which comprises a Cu/Zn-rich γ phase, a cubic mixed crystal phase in the structure of the β manganese, an Al/Cu-rich δ phase and an AL₈Mn₅ phase.

8. Semi-finished product comprising a copper/zinc alloy according to any one of the preceding claims, **characterised in that** the semi-finished product is hot-formed, in particular extruded.

9. Component having a coating comprising a copper/zinc alloy according to any one of claims 1 to 7.

## Revendications

1. Alliage cuivre-zinc avec la composition suivante en pourcentages en poids :
| | |
|---|---|
| Zn : | 25,0 à 32,0 % |
| Mn : | 20,0 à 27,0 % |
| Al : | 11,0 à 14,0 % |
| Fe optionnel : | 0,05 à 5,0 % |
| Cr optionnel : | 0,02 à 2,0 % |
| Ni optionnel : | 0,02 à 2,0 % |
| Ti optionnel : | 0,01 à 0,5 % |
| B optionnel : | 0,002 à 0,15 % |
| C optionnel : | 0,001 à 0,1 % |
| Ca optionnel : | 0,01 à 0,1 % |
le reste : Cu ainsi que des impuretés inévitables.

2. Alliage cuivre-zinc selon la revendication 1, dans lequel la part de Zn représente au moins 28,0 % en poids.

3. Alliage cuivre-zinc selon la revendication 1 ou 2, dans lequel la part de Mn représente au moins 23,0 % en poids.

4. Alliage cuivre-zinc selon l'une des revendications précédentes, dans lequel la part de Al représente au moins 12,0 % en poids.

5. Alliage cuivre-zinc selon l'une des revendications précédentes, **caractérisé en ce que** la part de AI n'est pas supérieure à un quart de la somme des parts de Zn et de Mn.

6. Alliage cuivre-zinc selon l'une des revendications précédentes, **caractérisé en ce que** la part de Zn représente de 30,0 à 31,5 % en poids, la part de Mn représente 25,0 à 26,5 % en poids et la part de Al représente 12,0 à 13,5 % en poids.

7. Alliage cuivre-zinc selon l'une des revendications précédentes, **caractérisé en ce que** l'alliage présente, à l'état de fonte, à la température ambiante, une structure constituée d'une phase γ riche en Cu-Zn, d'une phase microcristalline cubique dans la structure du manganèse β, d'une phase δ riche en Al-Cu et d'une phase Al₈Mn₅.

8. Produit semi-fini en alliage cuivre-zinc selon l'une des revendications précédentes, **caractérisé en ce que** le produit semi-fini est corroyé par filage, plus particulièrement moulé par extrusion.

9. Pièce avec un revêtement constitué d'un alliage cuivre-zinc selon l'une des revendications 1 à 7.
